# FASCICULE DE BREVET EUROPEEN

(11) **EP 0 693 141 B1**
(45) Date de publication et mention de la délivrance du brevet: **02.07.1997**
(21) Numéro de dépôt: 94913150.2
(22) Date de dépôt: 08.04.1994
(51) Int. Cl.: C25D 5/44, C25D 3/46, C25D 5/10

(54) **PROCEDE DE FABRICATION D'UN CONDUCTEUR EN ALUMINIUM ARGENTE, DISPOSITIF POUR LA MISE EN OEUVRE DU PROCEDE ET CONDUCTEUR AINSI OBTENU**
VERFAHREN UND VORRICHTUNG ZUR HERSTELLUNG EINES VERSILBERTEN ALUMINIUMLEITERS UND LEITER
METHOD OF MANUFACTURE OF A SILVERY ALUMINIUM CONDUCTOR, DEVICE FOR CARRYING OUT SAID METHOD AND CONDUCTOR SO OBTAINED

(30) Priorité: 09.04.1993 FR 9304243
(43) Date de publication de la demande: 24.01.1996
(73) Titulaire: AXON'CABLE S.A., 51210 Montmirail (FR)
(72) Inventeur: YU, Ning Route de Châlons, F-51210 Montmirail (FR)
(74) Mandataire: Busnel, Jean-Benoît
(86) Numéro de dépôt international: FR9400395
(87) Numéro de publication internationale: WO9424339

(56) Documents cités:
- FR-A- 2 650 696
- US-A- 2 392 687
- US-A- 2 686 859

## Description

La présente invention concerne un procédé de fabrication d'un conducteur en aluminium argenté, le conducteur argenté obtenu ainsi qu'un dispositif pour la mise en oeuvre du procédé.

Le brevet FR-A-2650696 décrit un procédé de fabrication de fils conducteurs en aluminium revêtus d'argent comprenant successivement un dégraissage, un décapage, un traitement de surface pour l'accrochage de germes métalliques, le dépôt d'une première couche puis d'une seconde couche d'argent.

Cependant, le rendement et la cinétique de ce procédé ne sont pas satisfaisants. Par ailleurs, il ne produit pas des conducteurs argentés dont les qualités (aspect, adhésion du revêtement, brasabilité) sont stables et ceci d'autant plus que l'âme en aluminium possède un faible diamètre. De plus, les coûts de fabrication restent encore trop élevés et les effluents issus du procédé sont toxiques et difficiles à traiter.

La présente invention a pour but de résoudre les problèmes techniques précédents au moyen d'un procédé caractérisé en ce que l'on effectue successivement avec des rinçages intermédiaires :
a) le dégraissage du conducteur par immersion pendant 3 à 100 s dans un bain maintenu à une température comprise entre 45°C et 75°C et comprenant :
   de 1 à 100 g/l de NaOH
   de 1 à 100 g/l de Na₂CO₃
   de 0 à 50 g/l de Na₂SiO₃
   de 1 à 100 g/l de NaC₆H₁₁O₇
b) le décapage du conducteur par immersion pendant 2 à 90 s dans un bain à température ambiante comprenant de l'acide nitrique de concentration comprise entre 10 et 60 %
c) le traitement de la surface du conducteur par immersion pendant 3 à 100 s dans un bain d'accrochage maintenu à une température comprise entre 30° et 70°C comprenant de 50 à 200 ml/l de Ni(BF₄)₂ et de 10 à 80 ml/l de Zn(BF₄)₂
d)l'électrodéposition d'une première couche d'argent par immersion dans un premier bain à température ambiante comprenant de 50 à 200 g/l de KCN et de 1 à 19 g/l de AgCN avec une densité de courant comprise entre 0,1 et 10 A/dm² et avec des anodes en acier inoxydable
e) l'électrodéposition d'une seconde couche d'argent par immersion dans un second bain comprenant :
   de 80 à 300 g/l de KCN
   de 45 à 180 g/l de AgCN
   de 10 à 75 g/l de K₂CO₃
   de 0 à 50 g/l de KOH
dont la température est comprise entre 30° et 60°C avec une densité de courant comprise entre 1 et 10 A/dm² et avec des anodes en argent.

Selon des caractéristiques avantageuses, la première couche d'argent est obtenue par une immersion de 6s avec une densité de courant de 3 A/dm² dans un bain comprenant 80 g/l de KCN et 5 g/l de AgCN et la seconde couche d'argent est obtenue par une immersion de 40 s avec une densité de courant de 2,9 A/dm² dans un bain à 47°C comprenant :
220 g/l de KCN
115 g/l de AgCN
50 g/l de K₂CO₃
30 g/l de KOH.

Selon d'autres caractéristiques, le dégraissage est effectué par une immersion de 8,5 s dans un bain à 60°C comprenant :
15 g/l de NaOH
10 g/l de Na₂CO₃
5 g/l de Na₂SiO₃
15 g/l de NaC₆H₁₁O₇
et le décapage est effectué par une immersion de 6s dans un bain d'acide nitrique à 50 %.

Par ailleurs, le bain d'accrochage comprend de préférence 95 ml/l de Ni(BF₄)₂ et 30 ml/l de Zn(BF₄)₂ et le traitement de surface est effectué par une immersion de 8,5 s dans ledit bain maintenu à 43°C.

Le procédé de l'invention permet de multiplier par cinq la vitesse de fabrication par rapport aux procédés antérieurs pour une même qualité de dépôt électrolytique.

Les conducteurs en aluminium argenté obtenus selon les procédés de l'art antérieur ne possèdent pas de bonnes propriétés de brasabilité du fait de la mauvaise adhésion du revêtement d'argent sur l'âme en aluminium. Cet inconvénient est d'autant plus manifeste que le diamètre de l'âme est plus petit.

Un autre objet de l'invention est donc un conducteur comprenant une âme à base d'aluminium revêtue d'au moins une couche d'argent caractérisé en ce que pour un diamètre de l'âme compris entre 0,08 et 0,5 mm et une épaisseur totale de revêtement d'argent comprise entre 1 et 2 µm l'angle de mouillage est compris entre 25° et 42°.

La brasabilité d'un fil conducteur s'exprime par son aptitude à être mouillé par une soudure à l'état fondu. Autrement dit, l'accrochage du métal d'apport à l'état fondu sur le conducteur se réalise correctement lorsque la surface de ce dernier est mouillée de manière suffisante par ledit métal d'apport liquéfié. La mouillabilité est liée à l'angle dit de mouillage que forment les surfaces respectives du conducteur et du ménisque de la soudure à leur point de jonction. Plus faible est l'angle de mouillage, meilleure sera la mouillabilité du conducteur dans la soudure utilisée.

L'angle de mouillage est donc un paramètre traduisant la brasabilité du conducteur et un angle de mouillage compris entre 20° et 45° correspond à une brasabilité très satisfaisante selon les normes officielles (voir la normalisation française A 89-400-Nov 91 éditée par le Comité de Normalisation de la Soudure et de l'AFNOR).

Le conducteur obtenu par le procédé de l'invention possède, pour une âme de très faible diamètre, des revêtements d'argent de faible épaisseur, dont les propriétés mécaniques et notamment la brasabilité sont donc tout à fait satisfaisantes.

Le brevet FR-A-2650696 décrit également un dispositif pour le revêtement en continu d'un conducteur au moins partiellement à base d'aluminium par électrodéposition d'une couche métallique.

Cependant, ce dispositif n'est pas adapté à la mise en oeuvre du procédé de l'invention car il pose des problèmes techniques à la fois d'ordres électrique et mécanique notamment en raison du faible diamètre de l'âme en aluminium.

D'un point de vue électrique, au cours de l'étape de dépôt électrolytique d'argent sur un fil continu de faible diamètre, la chute ohmique le long du fil immergé dans le bain d'électrolyse peut devenir très importante et créer un gradient de tension cathodique.

De manière générale, la densité de courant dans le tronçon amont est plus élevée que dans le tronçon aval par rapport au bain. Dans la mesure où l'on veut accélérer la vitesse d'électrodéposition, on devra augmenter la densité moyenne de courant, ce qui est susceptible de provoquer un dégagement d'hydrogène.

Or, ce dégagement gazeux diminue le rendement d'électrodéposition et affaiblit l'adhésion du revêtement sur le fil formant le substrat et ceci d'autant plus que le diamètre du fil est plus petit.

D'un point de vue mécanique, le fil fin en aluminium constituant l'âme du conducteur possède une faible résistance à la rupture. Or, pour assurer une bonne connexion électrique du fil, il est nécessaire d'établir une tension mécanique suffisante surtout lorsque le contact électrique est obtenu par glissement du fil sur le connecteur.

Il s'est avéré, par ailleurs, que le contact par immersion du fil dans un liquide crée des chutes ohmiques supplémentaires qui sont particulièrement néfastes.

Le dispositif selon la présente invention a pour but de résoudre les problèmes techniques précédents en prévoyant un contact électrique réalisé au moyen d'un dispositif pour le revêtement en continu d'un conducteur dont l'âme est au moins partiellement à base d'aluminium par électrodéposition d'au moins une couche d'argent du type comprenant au moins un générateur de courant relié électriquement d'une part au conducteur continu à revêtir au moyen d'au moins un connecteur en contact avec ledit conducteur et d'autre part à au moins une électrode formant anode plongée dans le bain d'électrodéposition, une chaîne de bacs destinés à contenir les différents bains dans lesquels le conducteur est successivement immergé, un enrouleur disposé à l'une des extrémités de la chaîne de bacs destinés à coopérer avec un dérouleur disposé à l'autre extrémité pour déplacer le conducteur d'un bain au suivant avec une vitesse de défilement déterminée, caractérisé en ce que les connecteurs sont constitués de deux barreaux entre lesquels glisse le conducteur et dont la position relative est réglable de telle sorte que l'on puisse obtenir une tension mécanique optimale pour établir un contact électrique déterminé en fonction du diamètre du conducteur et de sa vitesse de défilement et en ce que les connecteurs sont disposés le long du conducteur à des intervalles prédéterminés en fonction de sa résistance électrique de façon à éviter tout dégagement d'hydrogène à partir des bains d'électrodéposition.

L'invention sera mieux comprise à la lecture de la description et des exemples qui vont suivre accompagnés des dessins sur lesquels :
la figure 1 représente une vue schématique du dispositif pour la mise en oeuvre du procédé de l'invention ;
la figure 2 représente une vue en perspective du connecteur utilisé dans le dispositif de l'invention.

Le dispositif représenté schématiquement sur la figure 1 comprend une chaîne de bacs (1-5,R) destinés à contenir les différents bains (a-e,r) et dans lesquels l'âme en aluminium du conducteur S est successivement immergée pour traiter sa surface et réaliser le revêtement argenté.

Ainsi, on trouve successivement de l'amont vers l'aval avec des bacs R de rinçage (r) intermédiaires :
- le bac 1 avec le bain de dégraissage (a) maintenu entre 45°C et 75°C et comprenant :
   de 1 à 100 g/l de NaOH
   1 à 100 g/l de Na₂CO₃
   0 à 50 g/l de Na₂SiO₃
   1 à 100 g/l de NaC₆H₁₁O₇
- le bac 2 avec le bain de décapage (b) à température ambiante comprenant de l'acide nitrique dont la concentration est comprise entre 10 et 60 %
- le bac 3 avec le bain d'accrochage (c) maintenu entre 30°C et 70°C, comprenant :
   de 50 à 200 ml/l de Ni(BF₄)₂ et de
   10 à 80 ml/l de Zn(BF₄)₂
- le bac 4 avec le bain (d) à température ambiante pour l'électrodéposition de la première couche d'argent (pré-argenture) comprenant :
   de 50 à 200 g/l de KCN et de
   1 à 19 g/l de AgCN
- le bac 5 avec le bain (e) maintenu entre 30°C et 60°C pour l'électrodéposition de la seconde couche d'argent comprenant :
   de 80 à 300 g/l de KCN
   45 à 180 g/l de AgCN
   10 à 75 g/l de K₂CO₃
   0 à 50 g/l de KOH.

Le dispositif comporte en outre deux générateurs de courant 14, 15. Le générateur 14 est associé au bac 4 avec le bain (d) pour l'électrodéposition de la première couche d'argent tandis que le générateur 15 est associé au bac 5 avec le bain (e) pour l'électrodéposition de la seconde couche d'argent. Bien entendu, on pourrait concevoir d'alimenter les circuits d'électrolyse des deux bacs 4, 5 avec un même générateur mais il est de toute façon nécessaire de pouvoir régler la densité de courant à des valeurs différentes pour les deux bacs. Chaque générateur 14, 15 est relié électriquement d'une part au conducteur continu S à revêtir par au moins un connecteur et de préférence deux connecteurs 141, 142, 151, 152 disposés au contact du conducteur S respectivement en amont et en aval des bacs 4,5 par rapport au sens de défilement F et d'autre part à des électrodes 140, 150, formant anodes, qui sont plongées dans les bains d'électrodéposition (d) (e). La ou les anodes 140 correspondant au bain (d) sont réalisées de préférence en acier inoxydable tandis que les anodes 150 correspondant au bain (e) sont quant à elles réalisées en argent. La distance séparant les connecteurs amont 141, 151 et aval 142,152 est déterminée en fonction de la résistance électrique du conducteur S de façon à réduire le gradient de potentiel cathodique et éviter ainsi un dégagement d'hydrogène à partir des bains (d) (e).

En effet, le potentiel à partir duquel commence le dégagement d'hydrogène n'est pas suffisamment éloigné de celui auquel se produit l'électrodéposition d'argent. Ceci veut dire que si, pour une raison quelconque, la tension cathodique varie d'un point à l'autre sur le fil à revêtir, l'électrodéposition serait perturbée par un dégagement d'hydrogène. Or ce dernier, même partiel, non seulement diminue le rendement de l'électrodéposition mais nuit aussi à l'adhésion du dépôt d'argent sur le substrat ainsi qu'à sa bonne cristallisation. Sachant que la densité électrique moyenne est obtenue par le rapport de l'intensité de courant globale sur la surface du fil immergé, un gradient de tension cathodique équivaut à une densité électrique plus faible que la moyenne dans la partie d'aval du fil immergé alors qu'elle est plus importante dans la partie d'amont où le dégagement d'hydrogène risque donc de se produire.

Dans ces conditions, on réduit le gradient de potentiel cathodique le long du fil immergé en augmentant le nombre de points de contact électrique avec le générateur et donc le nombre de connecteurs.

Ainsi, en calculant la chute ohmique due à la résistance électrique du fil et en estimant la valeur limite de tension à ne pas dépasser pour que le dégagement d'hydrogène ne puisse se produire, on peut en déduire la longueur limite L_{M} au bout de laquelle un point de contact électrique doit être établi. L'expérience a montré que le problème dû au dégagement d'hydrogène pouvait être parfaitement écarté si la distance séparant deux connecteurs est maintenue inférieure à L_{M}.

Le dispositif comporte en outre un enrouleur 7 disposé à l'extrémité aval de la chaîne de bacs et destiné à coopérer avec un dérouleur 6 disposé à l'extrémité amont pour déplacer le conducteur S d'un bain au suivant au travers de la chaîne de bacs.

La figure 2 représente une vue en perspective du connecteur de l'invention.

Les connecteurs amont 141, 151 sont identiques aux connecteurs aval 142, 152. Chaque connecteur comprend deux barreaux 142a,142b en laiton, montés en libre rotation autour de leur axe longitudinal, sur un support isolant 142c (PVC). Les deux barreaux sont adjacents et leurs axes longitudinaux sont parallèles tandis que leurs faces latérales sont espacées d'une distance correspondant sensiblement au diamètre du fil conducteur S.

De cette façon, on réalise un bon compromis entre la tension mécanique du fil S et la stabilité du contact électrique entre le fil et les faces latérales des barreaux sans provoquer la rupture du fil.

De plus, on peut obtenir une tension mécanique optimale du fil conducteur S en fonction de son diamètre et de sa vitesse de défilement par réglage de la position relative des barreaux. Le fil conducteur S défile dans le sens F en glissant entre les deux barreaux 142a, 142b qui sont reliés au générateur de courant 14,15.

### Exemple I

On utilise une âme en alliage d'aluminium dont le diamètre est compris entre 0,08 et 0,5 mm.

On effectue successivement les opérations suivantes avec des rinçages intermédiaires :
a) Dégraissage pendant 8,5 s dans un bain à 60°C comprenant :
   15 g/l de NaOH
   10 g/l de Na₂CO₃
   5 g/l de Na₂SiO₃
   15 g/l de NaC₆H₁₁O₇
b) Décapage pendant 6s dans l'acide nitrique 50 % à température ambiante.
c) Pré-traitement pendant 8,5 s dans un bain à 43°C comprenant :
   95 ml/l de Ni(BF₄)₂
   30 ml/l de Zn(BF₄)₂
d) Pré-argenture par immersion pendant 6 s avec une densité de courant de 3A/dm² dans un bain à température ambiante comprenant :
   80 g/l de KCN
   5 g/l de AgCN

   L'épaisseur de la première couche d'argent qui en résulte représente approximativement 13 % de l'épaisseur totale d'argent.
e) Argenture par immersion pendant 40 s avec une densité de courant de 2,9 A/dm² dans un bain à 47°C comprenant :
   220 g/l de KCN
   115 g/l de AgCN
   50 g/l de K₂CO₃
   30 g/l de KOH.

Les exemples II à IX de mise en oeuvre du procédé sont effectués de la même façon que l'exemple I.

Les paramètres des exemples I à IX sont résumés dans le tableau A suivant :
le tableau B présente divers échantillons de conducteurs fabriqués selon le procédé de l'invention avec leur angle de mouillage.

Les conducteurs argentés obtenus selon le procédé de l'invention sont particulièrement adaptés à des applications comme cable électrique dans les industries aéronautiques et spatiales.

## Revendications

1. Procédé de fabrication en continu d'un conducteur comportant une âme S à base d'aluminium revêtue par électrodéposition d'au moins une couche d'argent caractérisé en ce que l'on effectue successivement avec des rinçages intermédiaires (r) :
a) le dégraissage du conducteur par immersion pendant 3 à 100 s dans un bain maintenu à une température comprise entre 45 et 75°C et comprenant :
de 1 à 100 g/l de NaOH
de 1 à 100 g/l de Na₂CO₃
de 0 à 50 g/l de Na₂SiO₃
de 1 à 100 g/l de NaC₆H₁₁O₇
b) le décapage du conducteur par immersion pendant 2 à 90 s dans un bain à température ambiante comprenant de l'acide nitrique de concentration comprise entre 10 et 60 %
c) le traitement de la surface du conducteur par immersion pendant 3 à 100 s dans un bain d'accrochage maintenu à une température comprise entre 30° et 70°C comprenant de 50 à 200 ml/l de Ni(BF₄)₂ et de 10 à 80 ml/l de Zn(BF₄)₂
d)l'électrodéposition d'une première couche d'argent par immersion dans un premier bain à température ambiante comprenant de 50 à 200 g/l de KCN et de 1 à 19 g/l de AgCN avec une densité de courant comprise entre 0,1 et 10A/dm² et avec des anodes en acier inoxydable
e) l'électrodéposition d'une seconde couche d'argent par immersion dans un second bain comprenant :
de 80 à 300 g/l de KCN
de 45 à 180 g/l de AgCN
de 10 à 75 g/l de K₂CO₃
de 0 à 50 g/l de KOH
dont la température est comprise entre 30° et 60° avec une densité de courant comprise entre 1 et 10 A/dm² et avec des anodes en argent.

2. Procédé selon la revendication 1 caractérisé en ce que la première couche d'argent est obtenue par une immersion de 6 s avec une densité de courant de 3 A/dm² dans un bain comprenant 80 g/l de KCN et 5 g/l de AgCN.

3. Procédé selon l'une des revendications 1 ou 2, caractérisé en ce que la seconde couche d'argent est obtenue par une immersion de 40 s avec une densité de courant de 2,9 A/dm² dans un bain à 47°C comprenant :
220 g/l de KCN
115 g/l de AgCN
50 g/l de K₂CO₃
30 g/l de KOH.

4. Procédé selon l'une des revendications précédentes, caractérisé en ce que le dégraissage est effectué par une immersion de 8,5 s dans un bain à 60°C comprenant :
15 g/l de NaOH
10 g/l de Na₂CO₃
5 g/l de Na₂SiO₃
15 g/l de NaC₆H₁₁O₇.

5. Procédé selon l'une des revendications précédentes, caractérisé en ce que le décapage est effectué par une immersion de 6 s dans un bain d'acide nitrique à 50 %.

6. Procédé selon l'une des revendications précédentes, caractérisé en ce que le bain d'accrochage comprend 95ml/l de Ni(BF₄)₂ et 30 ml/l de Zn(BF₄)₂ et le traitement de surface est effectué par une immersion de 8,5 s dans ledit bain maintenu à 43°C.

7. Conducteur comprenant une âme à base S d'aluminium revêtue d'au moins une couche d'argent, caractérisé en ce que, pour un diamètre de l'âme compris entre 0,08 et 0,5 mm et une épaisseur totale de revêtement d'argent comprise entre 1 et 2 µm, l'angle de mouillage que forment les surfaces respectives du conducteur et du ménisque d'une soudure à l'état fondu à leur point de jonction, déterminé selon la normalisation française A 89-400- Nov 91, est compris entre 25° et 42°.

8. Dispositif pour le revêtement en continu d'un conducteur dont l'âme est au moins partiellement à base d'aluminium, par électrodéposition d'au moins une couche d'argent du type comprenant une chaîne de bacs (1-5,R) destinés à contenir les différents bains (a-e,r) dans lesquels le conducteur (S) est successivement immergé, au moins un générateur de courant (14, 15) relié électriquement d'une part au conducteur continu (S) à revêtir par au moins un connecteur (141, 142, 151, 152) en contact avec ledit conducteur et d'autre part à au moins une électrode (140, 150) formant anode plongée dans le bain d'électrodéposition (d, e), un enrouleur (7) disposé à l'une des extrémités de la chaîne de bacs destinés à coopérer avec un dérouleur (6) disposé à l'autre extrémité pour déplacer le conducteur d'un bain au suivant avec une vitesse de défilement (F) déterminée, caractérisé en ce que les connecteurs (141,142,151,152) sont constitués de deux barreaux (141a, 141b...) entre lesquels glisse le conducteur (S) et dont la position relative est réglable de telle sorte que l'on puisse obtenir une tension mécanique optimale pour établir un contact électrique déterminé en fonction du diamètre du conducteur (S) et de sa vitesse de défilement (F) et en ce que les connecteurs sont disposés le long du conducteur à des intervalles prédéterminés en fonction de sa résistance électrique de façon à éviter tout dégagement d'hydrogène à partir des bains d'électrodéposition (d, e).

9. Dispositif selon la revendication 8, caractérisé en ce qu'il comprend deux bacs (4, 5) contenant respectivement un bain (d) de pré-argenture et un bain (e) d'argenture.

10. Dispositif selon la revendication 9, caractérisé en ce que l'anode (140) du bain (d) de pré-argenture est en acier inoxydable et l'anode (150) du bain (e) d'argenture est en argent.

## Patentansprüche

1. Verfahren zur kontinuierlichen Herstellung eines Leiters, der einen durch Elektroabscheidung mit wenigstens einer Silberschicht beschichteten Kern S auf der Basis von Aluminium aufweist, dadurch gekennzeichnet, daß man nacheinander mit Zwischenspülungen (r) ausführt:
a) das Entfetten des Leiters durch Eintauchen während 3 bis 100 s in ein Bad, das auf einer Temperatur zwischen 45 und 75 °C gehalten wird und beinhaltet:
1 bis 100 g/l NaOH
1 bis 100 g/l Na₂CO₃
0 bis 50 g/l Na₂SiO₃
1 bis 100 g/l NaC₆H₁₁O₇ ;
b) das Dekapieren des Leiters durch Eintauchen während 2 bis 90 s in ein Bad mit Umgebungstemperatur, das Salpetersäure mit einer Konzentration zwischen 10 und 60% aufweist;
c) die Behandlung der Oberfläche des Leiters durch Eintauchen während 3 bis 100 s in ein Haftungsbad, das auf einer Temperatur zwischen 30° und 70 °C gehalten wird und 50 bis 200 ml/1 Ni(BF₄)₂ und 10 bis 80 ml/l Zn(BF₄)₂ aufweist;
d) die Elektroabscheidung einer ersten Silberschicht durch Eintauchen in ein erstes Bad mit Umgebungstemperatur, das 50 bis 200 g/l KCN und 1 bis 19 g/l AgCN aufweist, mit einer Stromdichte zwischen 0,1 und 10 A/dm² und mit Anoden aus rostfreiem Stahl;
e) die Elektroabscheidung einer zweiten Silberschicht durch Eintauchen in ein zweites Bad, das beinhaltet:
80 bis 300 g/l KCN
45 bis 180 g/l AgCN
10 bis 75 g/l K₂CO₃
0 bis 50 g/l KOH
dessen Temperatur zwischen 30° und 60° beträgt mit einer Stromdichte zwischen 1 und 10 A/dm² und Anoden aus Silber.

2. Verfahren nach Anspruch 1, dadurch gekennzeichnet, daß die erste Silberschicht durch ein Eintauchen während 6 s mit einer Stromdichte von 3 A/dm² in ein Bad, das 80 g/l KCN und 5 g/l AgCN aufweist, erhalten wird.

3. Verfahren nach Anspruch 1 oder 2, dadurch gekennzeichnet, daß die zweite Silberschicht erhalten wird durch ein Eintauchen während 40 s mit einer Stromdichte von 2,9 A/dm² in ein Bad von 47 °C, das beinhaltet:
220 g/l KCN
115 g/l AgCN
50 g/l K₂CO₃
30 g/l KOH.

4. Verfahren nach einem der vorhergehenden Ansprüche, dadurch gekennzeichnet, daß das Entfetten durchgeführt wird durch ein Eintauchen für 8,5 s in ein Bad von 60 °C, das beinhaltet:
15 g/l NaOH
10 g/l Na₂CO₃
5 g/l Na₂SiO₃
15 g/l NaC₆H₁₁O₇

5. Verfahren nach einem der vorhergehenden Ansprüche, dadurch gekennzeichnet, daß das Dekapieren durchgeführt wird durch ein Eintauchen für 6 s in ein Bad von 50%iger Salpetersäure.

6. Verfahren nach einem der vorhergehenden Ansprüche, dadurch gekennzeichnet, daß das Haftungsbad 95 ml/l Ni(BF₄)₂ und 30 ml/l Zn(BF₄)₂ beinhaltet und die Oberflächenbehandlung durch ein Eintauchen für 8,5 s in das auf 43 °C gehaltene Bad durchgeführt wird.

7. Leiter, der einen mit wenigstens einer Silberschicht beschichteten Kern S auf der Basis von Aluminium beinhaltet, dadurch gekennzeichnet, daß für einen Durchmesser des Kerns zwischen 0,08 und 0,5 mm und eine Gesamtdicke der Silberbeschichtung zwischen 1 und 2 µm, der Benetzungswinkel, den die jeweiligen Oberflächen des Leiters und des Meniskus einer Schweißung in geschmolzenem Zustand an ihrem Verbindungspunkt, bestimmt nach der französischen Normung A89-400-Nov.94, bilden, zwischen 25° und 42° beträgt.

8. Vorrichtung zur kontinuierlichen Beschichtung eine Leiters, dessen Kern wenigstens teilweise auf der Basis von Aluminium ist, durch Elektroabscheidung wenigstens einer Silberschicht, die aufweist: eine Reihe von Behältern (1-5,R), die dazu bestimmt sind, die verschiedenen Bäder (a-e,r) zu beinhalten, in die der Leiter (S) nacheinander getaucht wird, wenigstens einen Stromgenerator (14,15), der elektrisch einerseits mit dem zu beschichtenden, fortlaufenden Leiter (S) durch wenigstens einen Verbinder (141, 142, 151, 152), der mit dem Leiter in Kontakt ist, und anderseits mit wenigstens einer Elektrode (140,15n), die die in das Elektroabscheidungsbad (d,e) getauchte Anode bildet, verbunden ist, einen Aufwickler (7), der an einem Ende der Reihe von Bädern angeordnet ist, die dazu bestimmt sind, mit einem Abwickler (6) zusammenzuwirken, der am anderen Ende angeordnet ist, um den Leiter von einem Bad in das folgende mit einer bestimmten Laufgeschwindigkeit (F) zu bewegen, dadurch gekennzeichnet, daß die Verbinder (141,142,151,152) aus zwei Stäben (141a,141b) gebildet sind, zwischen denen der Leiter (S) gleitet und deren jeweilige Stellung derart steuerbar ist, daß man eine optimale mechanische Spannung erhalten kann, um einen bestimmten elektrischen Kontakt in Abhängigkeit von dem Durchmesser des Leiters (S) und seiner Laufgeschwindigkeit (F) einzurichten, und daß die Verbinder entlang des Leiters in vorbestimmten Intervallen in Abhängigkeit von seinem elektrischen Widerstand angebracht sind, derart, daß jeder Austritt von Wasserstoff aus den Elektroabscheidungbädern (d,e) vermieden wird.

9. Vorrichtung nach Anspruch 8, dadurch gekennzeichnet, daß sie zwei Behälter (4,5) aufweist, die ein Bad (d) zur Vorversilberung bzw. ein Bad (e) zur Versilberung enthalten.

10. Vorrichtung nach Anspruch 9, dadurch gekennzeichnet, daß die Anode (140) des Bades (d) zur Vorversilberung aus rostfreiem Stahl und die Anode (150) des Bades (e) zur Versilberung aus Silber ist.

## Claims

1. A method of continuously manufacturing a conductor comprising a core (S) based on aluminum coated by electroplating at least one layer of silver thereon, the method being characterized in that the following steps are performed in succession with intermediate rinsing steps (r):
a) the conductor is degreased by being immersed for 3 s to 100 s in a bath maintained at a temperature lying in the range 45°C to 75°C and comprising:
1 gram per liter (g/l) to 100 g/l of NaOH
1 g/l to loo g/l of Na₂CO₃
0 to 50 g/l of Na₂SiO₃
1 g/l to 100 g/l of NaC₆H₁₁O₇;
b) removing oxide from the conductor by immersion for 2 s to 90 s in a bath at ambient temperature comprising nitric acid at a concentration lying in the range 10% to 60%;
c) treating the surface of the conductor by immersing it for 3 s to 100 s in an adhesion bath maintained at a temperature lying in the range 30°C to 70°C and comprising 50 milliliters per liter (ml/l) to 200 ml/l of Ni(BF₄)₂ and 10 ml/l to 80 ml/l of Zn(BF₄)₂;
d) electroplating a first layer of silver by immersion in a first bath at ambient temperature and comprising 50 g/l to 200 g/l of KCN and 1 g/l to 19 g/l of AgCN using a current density lying in the range 0.1 amps per square decimeter (A/dm²) to 10 A/dm² and anodes made of stainless steel; and
e) electroplating a second layer of silver by immersion in a second bath comprising:
80 g/l to 300 g/l of KCN
45 g/l to 180 g/l of AgCN
10 g/l to 75 g/l of K₂CO₃
0 to 50 g/l of KOH
at a temperature lying in the range 30°C to 60°C and using a current density lying in the range 1 A/dm² to 10 A/dm² and silver anodes.

2. The method according to claim 1, characterized in that the first layer of silver is obtained by immersion for 6 s at a current density of 3 A/dm² in a bath comprising 80 g/l of KCN and 5 g/l of AgCN.

3. The method according to one of claims 1 or 2, characterized in that the second layer of silver is obtained by immersion for 40 s at a current density of 2.9 A/dm² in a bath at 47°C and comprising:
220 g/l of KCN
115 g/l of AgCN
50 g/l of K₂CO₃
30 g/l of KOH.

4. The method according to one of the preceding claims, characterized in that degreasing is performed by immersion for 8.5 s in a bath at 60°C and comprising:
15 g/l of NaOH
10 g/l of Na₂CO₃
5 g/l of Na₂SiO₃
15 g/l of NaC₆H₁₁O₇.

5. The method according to one of the preceding claims, characterized in that oxide removal is performed by immersion for 6 s in a bath of nitric acid at 50%.

6. The method according to one of the preceding claims, characterized in that the adhesion bath comprises 95 ml/l of Ni(BF₄)₂ and 30 ml/l of Zn(BF₄)₂ and the surface treatment is performed by immersion for 8.5 s in a bath maintained at 43°C.

7. A conductor comprising an aluminum-based core S coated with at least one layer of silver, characterized in that for a core diameter lying in the range 0.08 mm to 0.5 mm and for a total thickness of silver coating lying in the range 1 µm to 2 µm, the wetting angle formed between the respective surfaces of the conductor and of the solder meniscus in the molten state at their connection point, determined according to French standard A 89-400-Nov 91 lies in the range 25° to 42°.

8. Apparatus for continuously coating a conductor whose core is based at least partially on aluminum, by electroplating at least one layer of silver, the apparatus being of the type comprising a line of tanks (1-5,R) for containing various baths (a-e,r) in which the conductor (S) is immersed in succession, at least one current generator (14, 15) electrically connected firstly to the continuous conductor (S) to be coated via at least one connector (141, 142, 151, 152) in contact with said conductor, and secondly to at least one anode-forming electrode (140, 150) immersed in the electroplating bath (d, e), a winder (7) disposed at one of the ends of the line of tanks to co-operate with a payout reel (6) disposed at the other end so as to displace the conductor from one bath to the next at a determined travel speed (F), the apparatus being characterized in that the connectors (141, 142, 151, 152) are constituted by pairs of rods (141a, 141b, ...) between which the conductor (S) slides and whose relative positions are adjustable so that it is possible to obtain optimum mechanical tension for establishing determined electrical contact as a function of the diameter of the conductor (S) and as a function of its travel speed (F), and in that the connectors are disposed along the conductor at intervals that are predetermined as a function of its electrical resistance so as to avoid any evolution of hydrogen in the electroplating baths (d, e).

9. Apparatus according to claim 8, characterized in that it includes two tanks (4, 5) respectively containing a pre-silvering bath (d) and a silver-plating bath (e).

10. Apparatus according to claim 9, characterized in that the anode (140) of the pre-silvering bath (d) is made of stainless steel and the anode (150) of the silver-plating bath (e) is made of silver.
